# EUROPÄISCHE PATENTANMELDUNG

(11) **EP 0 008 783 A1**
(43) Veröffentlichungstag der Anmeldung: **19.03.1980**
(21) Anmeldenummer: 79103230.3
(22) Anmeldetag: 31.08.1979
(51) Int. Cl.: C13K 13/00, C07G 1/00, D21C 3/20

(54) **Verfahren und Mittel zum Aufschliessen pflanzlicher Rohstoffe**

(30) Priorität: 02.09.1978 DE 2838380
(71) Anmelder: Benckiser-Knapsack GmbH, D-6802 Ladenburg (DE)
(72) Erfinder: Sommer, Klaus, Dr., D-6900 Heidelberg 1 (DE); Spatz, Wilhelm, D-6101 Ober-Kainsbach (DE)
(74) Vertreter: Zellentin, Rüdiger, Dr.

(57) **Zusammenfassung**

Verfahren zum Aufschließen von pflanzlichen Rohstoffen bei höheren Temperaturen und erhöhtem Druckzur gleichzeitigen Gewinnung von Pentosen, Lignin und Cellulose, bei dem die Hydrolyse unter Zugabe eines Gemisches von starken Säuren, Wasser und Alkohol als Aufschlußmittel durchgeführt wird. Als Säuren werden Mineralsäuren und/oder organische Säuren bzw. deren Anhydride eingesetzt, deren Dissoziationskonstante mindestens 1,76. 10-⁴ beträgt. Bei bevorzugten Ausführungsformen wird als Säure schweflige Säure bzw. deren Anhydrid SO₂ eingesetzt und Lignin durch Abdestillation von Alkohol, schwefliger Säure und anteiligem Wasser ausgefällt.

Als Aufschlußmittel wird ein Gemisch verwendet, das aus 10 bis 40 Gew.% Alkanol, 0,2 bis 2 Gew.% Säure und Wasser besteht. Ein derartiges Gemisch enthält bevorzugt als Säure 0,4 bis 1,5 Gew.% schweflige Säure oder 0,4 bis 0,6 Gew. % Salzsäure oder 0,5 bis 0,8 Gew. % Schwefelsäure und 20 bis 40 Gew.% Alkanol.

## Beschreibung

Gegenstand der vorliegenden Erfindung ist ein Verfahren und ein Mittel zum Aufschließen von pflanzlichen Rohstoffen bei höheren Temperaturen und erhöhtem Druck zur gleichzeitigen Gewinnung von Pentosen, Lignin und Cellulose.

Nach welchem Verfahren man pflanzliche Rohstoffe aufschließt, hängt davon ab, ob man bevorzugt Cellulose oder Pentosen aus dem Rohmaterial gewinnen will. Zur Gewinnung von Cellulose werden die Materialien mittels Alkali- und Erdalkalisulfiten bzw. nach dem Sulfat-Verfahren aufgeschlossen. Hierbei fällt das Lignin in Form von Sulfo-Verbindungen als lästiges Nebenprodukt an.

Zur Gewinnung von Pentosen ist dieser Aufschluß wenig geeignet. In diesem Fall werden die pflanzlichen Rohstoffe bevorzugt einer sauren Hydrolyse unterworfen, wie beispielsweise aus der deutschen Patentschrift 12 04 149 hervorgeht. Dabei erhält man als festen Rückstand Cello-Lignin. F. Klages berichtet bereits in seinem Lehrbuch der organischen Chemie, III, S. 415 (1958), daß beim Behandeln von Holz mit Säure das im Holz enthaltene Lignin in einer unlöslichen Form als Cello-Lignin anfällt.

In der deutschen Patentschrift 19 29 268 wird die Aufarbeitung von Sulfit-Ablaugen zur Gewinnung von Pentosen durch Extraktion mit organischen Lösungsmitteln beschrieben.

In der französischen Patentschrift 1 477 305 ist ein Verfahren zur Herstellung von Xylose und Cellulose geschildert; wobei man pflanzliches Material mit verdünnten Säuren behandelt und die darin enthaltenen Hemicellulosen hydrolisiert und herauslöst. In einem weiteren Verfahrensschritt wird dann der Rückstand, der Lignin und Cellulose enthält, durch Sulfit- oder Sulfataufschluß von Lignin befreit. Die erhaltene Cellulose kann zu verspinnbarer Viskose verarbeitet werden. Bei diesem Aufschluß fallen naturgemäß große Mengen Abwasser an, die mit Abbauprodukten des Lignins stark verunreinigt sind.

Nach dem sogenannten Organosolv-Verfahren, wie es in der US-PS 3 585 104 beschrieben ist, nutzt man die Löslichkeit von Lignin in Wasser-Alkohol-Mischung zur Gewinnung verhältnismäßig reiner Cellulose-Materialien. Die nach diesem Verfahren erzielte höhere Zellstoffausbeute beruht auf einem höheren Anteil an Hemicellulose in dem Zellstoff im Vergleich mit nach anderen Verfahren erhaltenem Zellstoff. So ist es nicht überraschend, daß die Hydrolyselösungen Pentosen in recht geringer Konzentration enthalten, so daß ihre Isolierung unwirtschaftlich ist.

Die bisher bekannten Verfahren zum Aufschluß pflanzlicher Rohstoffe zielten nur auf die Gewinnung eines Hauptbestandteils des pflanzlichen Materials in direkt verwertbarer Form. Je nach Verfahrensführung wurde entweder die Cellulose oder das Hemicellulose-Hydrolysat gewonnen, während dabei das Lignin als Sulfo-Verbindung bzw. als unlösliches Cello-Lignin erhalten wurde.

Ziel der vorliegenden Erfindung ist ein Verfahren und ein Mittel, mit dem sowohl Cellulose, Pentosen und Lignin beim Aufschluß in direkt verwertbarer Form erhalten werden. Entgegen der Feststellung in Ullmann's Enzyklopädie, Band 11, Seite 780, daß Säurelignin, d.h. Lignin aus mit starken Säuren behandeltem pflanzlichen Material, in Säuren und organischen Lösungsmitteln unlöslich sei, wurde überraschenderweise gefunden, daß eine Extraktion von Lignin zusammen mit einem hohen Anteil von Hemicellulose-Hydrolysaten ohne weiteres möglich ist, wenn man die Hydrolyse des pflanzlichen Rohstoffes unter Zugabe von starken Säuren, Wasser und Alkohol durchführt. Man erhält so eine nur wenig Lignin und Hemicellulosen enthaltende Cellulose.

Vorteilhaft wendet man für das Aufschlußverfahren Mineralsäuren oder organische Säuren, die eine Dissoziationskonstante von mindestens 1,76 . 10⁻⁴ aufweisen, oder deren Gemische an. Bevorzugte Säuren sind Schwefelsäure, schweflige Säure, Salzsäure, Methan- und Toluolsulfonsäure. Auch Oxalsäure, Wein- und Citronensäure sowie Phosphorsäure und Phosphonsäuren eignen sich für das Aufschlußverfahren. Anstelle der freien Säure selbst können auch Anhydride Verwendung finden. Ganz besonders eignet sich die schweflige Säure, die sich nach Beendigung des Aufschlusses sehr leicht entfernen läßt, da sie leicht flüchtig ist und mit dem Alkohol sowie einem Teil des Wassers abdestilliert werden kann, wobei das Lignin ausfällt. Man kann so das aufwendige Behandeln mit Anionenaustauschern weitgehend vermeiden.

Während die flüchtigen organischen Säuren, wie Ameisen-oder Essigsäure lange Reaktionszeiten selbst bei höheren Einsatzmengen gegenüber den Mineralsäuren fordern, war es überraschend, daß schweflige Säure, in ähnlichen Konzentrationen wie Schwefelsäure angewandt, bei kurzen Aufschlußzeiten zu gleich guten Ergebnissen führt. Schweflige Säure kann sowohl als Lösung der Aufschlußmischung zugesetzt oder als Anhydrid gasförmig in die Hydrolysemischung eingebracht werden.

Eine Fällung des Lignins erreicht man in bekannter Weise durch Verdampfen des zugesetzten Alkohols, wobei jedoch wegen der harzigen Abscheidung des Lignins Trennprobleme auftreten können. Dieser Nachteil läßt sich bei Einsatz gerbstoffhaltigen Pflanzenmaterials, z.B. Eichenholz, Kastanienholz, Rebschnittholz oder Traubenkämme als solche oder in Mischung mit anderen Holzarten, z.B. Buche und Birke, oder Stroh weitgehendst vermeiden. Es ist auch noch möglich, den Gerbstoff direkt der Lösung vor der Destillation zuzusetzen, wobei etwa 2 bis 5%, bezogen auf eingesetztes Ausgangsmaterial, erforderlich sind. Das Lignin fällt bei einem solchen Vorgehen in pulvriger Form, zusammen mit den schwerlöslichen Gerbstoff-Kondensaten, an.

Neben den bereits genannten Holzarten und Stroh können noch andere Hölzer, wie Pappel, Esche, Espe usw. sowie Bagasse und andere pentosenhaltige Abfallprodukte, z.B. _{M}aisstroh, Maiskolben, Haferschalen, Schilf, Reisschalen usw.eingesetzt werden. Das zum Aufschluß eingesetzte Gemisch soll 10 bis 40 Gew.% Alkohol, 0,2 bis 2 Gew.% der genannten Säuren und als Rest Wasser enthalten. Bevorzugt wird ein Aufschlußgemisch das 0,4 bis 1,5, insbesondere 0,8 bis 1,2 Gew.% schweflige Säure, 0,4 bis 0,6 Gew,.% Salzsäure bzw. 0,5 bis 0,8 Gew.% Schwefelsäure, 20 bis 40 Gew.% Alkanol und Wasser enthält.

Als Alkanole eignen sich niedere Alkohole; bevorzugt werden Methanol, Äthanol, Propanole und Butanole eingesetzt.

Allgemein wird das Verfahren so durchgeführt, daß man das aufzuschließende Material in einem Druckgefäß auf Temperaturen von 140 bis 190°C, insbesondere 160 bis 180°C nach Zugabe des Alkohol-Säure-Wassergemisches während 1 bis 5 Stunden erhitzt. Dabei wird ein Flottenverhältnis an Feststoff: Hydrolyse-Flüssigkeit von 1 : 3 bis 1 : 10, vorzugsweise 1 : 4 bis 1 : 6 eingestellt. Nach Abkühlen wird die Hydrolyse-Lösung abdekantiert und der Rückstand, der in der Hauptsache aus Cellulose besteht, mehrmals mit 50%igem Alkohol gewaschen und anschließend getrocknet. Die Hydrolyse- und Waschlösung werden auf 1/5 bis 1/6 ihres Volumens eingeengt, wobei das Lignin ausfällt. Die _{P}entosen sind in der verbleibenden Lösung enthalten, deren Aufarbeitung zur Gewinnung von Pentosen,insbesondere Xylose, in üblicher Weise, nämlich Behandeln mit Entfärberharz, Entionisieren und Eindampfen bis zur Kristallisation erfolgt.

### Beispiel 1

200g Buchenhackspäne (als Trockensubstanz gerechnet) werden in einem Edelstahl -Autoklaven mit 180g Äthanol und 220g verdünnter Schwefelsäure, die 1,8g H₂S0₄ enthält, versetzt. Das Druckgefäß wird dann auf 175 bis 180°C erhitzt und 1 Stunde in diesem Temperaturbereich belassen. Nach Abkühlen dekantiert man die dunkelbraune Lösung ab und wäscht den Rückstand zweimal mit je 200 ml warmem 50%igem Äthanol. Nach Trocknen erhält man 77,9g Rückstand mit einem Methoxyl-Gehalt unter 2%. Die vereinigten Lösungen werden im Wasserstrahlvakuum auf 1/5 bis 1/6 ihres ursprünglichen Volumens eingeengt, wobei sich eine harzige Masse abscheidet, die in der Hauptsache aus Lignin besteht. Die hiervon abdekantierte bräunlich gefärbte Lösung enthält 39,2g reduzierende Zucker. Der Pentose-Gehalt beträgt 34,6g. Nach Behandeln der Lösung mit einem Entfärberharz, Entionisieren und Eindampfen konnten durch Methanolzugabe 21g Xylose kristallisiert erhalten werden.

### Beispiel 2

281g Eichenhackspäne mit' einem Trockensubstanzgehalt von 184g wurden in einem Druckgefäß mit einer Mischung von 520 ml Wasser, 490 ml Äthanol und 3,4g Schwefelsäure während 2 Stunden auf 160 bis 165°C erhitzt. Die erhaltene Reaktionsmischung wird nach Abkühlen auf eine Porzellan-Nutsche gegeben und abtropfen gelassen. Den Rückstand wäscht man zweimal mit je 150 ml 50%igem Äthanol. Reaktionslösung und Waschflüssigkeiten werden vereinigt und im Wasserstrahlvakuum auf ungefähr 250 ml eingedampft. Hierbei fallen Lignin und Gerbstoffe als grau-braunes Pulver aus, das abfiltriert wird. Die Lösung enthält 47,2g reduzierende Zucker, der trockene Celluloserückstand beträgt 65,3g und als Lignin-Gerbstoff-Pulver werden 50,2g abgetrennt. Nach Entfärben und Entionisieren der Zuckerlösung konnte nach mehrmaliger Kristallisation 26,4g Xylose erhalten werden.

### Beispiel 3

220g getrocknete Birkenhackschnitzel mit einer Restfeuchte von 16% wurden mit einer Mischung von 415 ml Wasser, 350g Äthanol und 3,3g Chlorwasserstoff 1 Stunde bei 180°C aufgeschlossen. Es wurden nach Aufarbeiten 68,8g Xyloserückstand, 49,7g Lignin und in der Lösung 37,4g reduzierende Zucker erhalten. Bei Verwendung von 3,5g Methansulfonsäure bei sonst gleichen Bedingungen wurde ein ähnliches Ergebnis erzielt.

### Beispiel 4

Gehäckseltes Weizenstroh mit einem Trockengehalt von 124,5g wurde mit 60° warmen Wasser zur Entfernung anhaftenden Staubes gewaschen und bei 65° getrocknet. In einem emaillierten Autoklaven wurde das vorbehandelte Stroh mit einer Mischung aus 249g Äthanol und 374 ml Wasser, die 0,5 Gew.% Chlorwasserstoff enthielt, während 2 Stunden auf 165°C erhitzt. Die erhaltene braune Mischung wurde über eine Porzellan-Nutsche abgesaugt, mit 50%igem Methanol oder Äthanol gewaschen. Die vereinigten Filtrate wurden zur Fällung des Lignins eingeengt. Es wurden 39,4g Celluloserückstand, 22g Lignin und 27,1g reduzierende Zucker bestimmt.

### Beispiel 5

170g geschnittene Maisstengel mit einem Feuchtigkeitsgehalt von 24% wurden mit einer Mischung aus 300 ml Wasser, 35₀g Äthanol und 2,5g Schwefelsäure in einem Edelstahl-Druckgefaß 90 Minuten auf 175° erhitzt. Nach Abkühlen denMischung wurde über eine Fritte abgesaugt, der Rückstand zweimal mit 50%igem Methanol oder Äthanol gewaschen, Filtrat und Waschflüssigkeit vereinigt und im Wasserstrahlvakuum auf 150 ml bis 200 ml eingeengt. Die hierbei abgeschiedene Ligninmenge betrug 39,2g, als Celluloserückstand wurden 44,1g erhalten, während die Lösung 32,3g reduzierende Zucker enthielt.

### Beispiel 6

200g zerkleinertes, trockenes Rebschnittholz mit einer Restfeuchte von 18% wurde in einer Lösung, bestehend aus 160g Äthanol, 240 ml Wasser und 2 g Schwefelsäure 2 Stunden bei 170°C aufgeschlossen. Die Hydrolyse-Produkte wurden wie in den vorhergegangenen Beispielen aufgetrennt. Es wurden 46g Rückstand und aus der wässrig-alkoholischen Lösung 42g eines weinroten Lignin-Gerbstoff-Pulvers isoliert. In der Lösung konnten 30,8g reduzierende Zucker bestimmt werden.

### Beispiel 7

200g grobe Pappelsägespäne mit einer Feuchte von 21% wurden in einer Hydrolyseflüssigkeit aus 240 ml Wasser, 160g Äthanol und 8g Oxalsäure aufgeschlossen. Die Hxdrolysezeit betrug 2 Stunden bei 165°C. Nach Entfernen des Lignins und Fällen der Oxalsäure mittels Calciumhydroxid konnten im Hydrolysat 22,1g reduzierende Zucker bestimmt werden.

### Beispiel 8

195g Buchenholzspäne mit einem Feuchtigkeitsgehalt von 28,2% wurden mit einer Mischung aus 320 ml Wasser, 200g Äthanol und 5g schwefliger säure in einem Druckgefäß 75 Minuten bei 160°C aufgeschlossen. Nach Abtrennen des Xylose-Rückstandes wurde Äthanol, S0₂ und ein Teil des Wassers bis zur vollständigen Fällung des Lignins abdestilliert. Die erhaltene Lösung enthielt 29,4g reduzierende Zucker. Bei einem Aufschluß, der anstelle des Äthanol-Wassergemisches nur mit 520g Wasser und gleicher SO₂ Menge durchgeführt wurde, enthielt die Lösung nur 21,2g reduzierende Zucker.

### Beispiel 9

150g Buchenholz mit 17,5% Feuchtigkeitsgehalt wurden in einer Lösung aus 200g Äthanol, 240 ml Wasser und 15g Eisessig 90 Minuten bei 185°C erhitzt. Die nach Abdekantieren und Waschen gewonnene schwarzbraune Lösung enthielt 11,3g reduzierende Zucker. Als nicht aufgeschlossener Rückstand wurden 61,8g dunkelbraun gefärbten Materials erhalten.

## Patentansprüche

1. Verfahren zum Aufschließen von pflanzlichen Rohstoffen bei höheren Temperaturen und erhöhtem Druck zur gleichzeitigen Gewinnung von Pentosen, Lignin und Cellulose,
dadurch gekennzeichnet,
daß man die Hydrolyse unter Zugabe von starken Säuren, Wasser und Alkohol durchführt,

2. Verfahren nach Anspruch 1,
dadurch gekennzeichnet,
daß man Mineralsäuren und/oder organische Säuren, deren Dissoziationskonstante mindestens 1,76 10⁻⁴ beträgt, einsetzt.

3. Verfahren nach Anspruch 1 und 2,
dadurch gekennzeichnet,
daß man die Säuren als Anhydride einsetzt.

4. Verfahren nach Anspruch 1 bis 3,
dadurch gekennzeichnet,
daß man ein Gemisch, bestehend aus 10 bis 40 Gew.% Alkohol, 0,2 bis 2 Gew.% Säure und Wasser einsetzt.

5. Verfahren nach Anspruch 1 bis 4,
dadurch gekennzeichnet,
daß man den Aufschluß mit schwefliger Säure durchführt und anschließend Alkohol und schweflige:Säure sowie einen Teil des Wassers bis zur vollständigen Ausfällung des Lignins abdestilliert.

6. Verfahren nach Anspruch 5,
dadurch gekennzeichnet,
daß das Lignin in Gegenwart von Gerbstoffen ausgefällt wird.

7. Verfahren nach Anspruch 1 bis 6,
dadurch gekennzeichnet,
daß man den Gerbstoffgehalt mittels gerbstoffreicher oder durch Mischen von gerbstoffreichen mit gerbstoffärmeren pflanzlichen Rohstoffen einstellt.

8. Mittel zum Aufschließen von pflanzlichen Materialien zur Gewinnung von Pentosen, Lignin und Cellulosen, bestehend aus 10 bis 40 Gew.% Alkanol, 0,2 bis 3 Gew.% Säure und Wasser.

9. Mittel nach Anspruch 8, bestehend aus 0,4 bis 1,5 vorzugsweise 0,8 bis 1,2 Gew.% schwefliger Säure oder 0,4 bis 0,6 Gew.% Salzsäure bzw. 0,5 bis 0,8 Gew.% Schwefelsäure, 20 bis 40 Gew.% Alkanol und Wasser.
